# EUROPÄISCHE PATENTANMELDUNG

(11) **EP 4 285 790 A1**
(43) Veröffentlichungstag der Anmeldung: **06.12.2023**
(21) Anmeldenummer: 22176995.3
(22) Anmeldetag: 02.06.2022
(51) Int. Cl.: A47C 27/14, A47C 31/00

(54) **SCHAUMSTOFFKÖRPER**

(71) Anmelder: Culha, Mesut, 47228 Duisburg (DE)
(72) Erfinder: Culha, Mesut, 47228 Duisburg (DE)
(74) Vertreter: Demski, Siegfried

(57) **Zusammenfassung**

Die Erfindung betrifft einen Schaumstoffkörper 3 für ein Kopfkissen 1, eine Matratzenauflage, Tierbetten oder Tierzubehör, bestehend aus einem Schaumstoff mit Zugabe zumindest einem weiteren Stoff. Um eine Begünstigung des Stoffwechselgeschehens des Organismus herbeizuführen ist erfindungsgemäß vorgesehen, dass der Schaumstoff mit ferromagnetischen Materialien angereichert ist, welche in dem Schaumstoff eingebettet sind. Die Zuführung magnetischer Energie von außen, beispielsweise durch ein Kopfkissen 1 oder eine Unterlage kann entscheidend für einen gesunden Schlag eines Menschen sein. Ebenso wirkt sich die magnetische Energie auf den tierischen Organismus positiv aus.

## Beschreibung

Die Erfindung betrifft einen Schaumstoffkörper für ein Kopfkissen, eine Matratzenauflage, Tierbetten oder Tierzubehör, bestehend aus einem Schaumstoff mit Zugabe zumindest einem weiteren Stoff.

Schaumstoffkörper werden in vielfältigen Formen und für unterschiedliche Einsatzzwecke benötigt. Beispielsweise können Schaumstoffkörper zum Aufpolstern von Sitz- und Liegenflächen verwendet werden. In einer besonders weichen und angenehmen Qualität werden Schaumstoffkörper auch für Kissen und Matratzenauflagen oder dergleichen eingesetzt. Aus wissenschaftlichen Forschungen ist bekannt, dass ein schlechter und zu kurzer Schlaf die Aktivität und Struktur der Gene verändert, die unseren biologischen Rhythmus steuern. Diese Dessynchronisation der zirkadianen Uhr führt zur Entstehung zahlreicher Gesundheitsstörungen und werden durch diese begünstigt. Es ist bekannt, dass gestörter Schlaf und Schlafmangel negative Auswirkungen auf unsere Erbanlagen mit sich bringt. Diese epigenetischen Veränderungen sind auch bei Schicht- und Nachtarbeitern zu beobachten, die gegen ihre inneren Uhren arbeiten und schlafen. Der gestörte Schlaf sowie das chronische Schlafdefizit blockieren die körpereigenen Selbstregulations-, Selbstreparatur- und Selbstheilungskräfte und begünstigen zudem Therapie-Resistenzen. Die Verbesserung des Schlafes hilft dagegen unser Immunsystem zu stärken und dadurch das Krankheitsrisiko zu minimieren, das Wohlbefinden und die Leistungskraft zu steigern. Zur Aufrechterhaltung und Wiedergewinnung unserer Gesundheit ist daher der wichtigste Schlüssel ein ausreichender und gesunder Schlaf. Diese Erfahrungen gelten für Menschen und im übertragenden Sinn auch für Haustiere.

Aus dem Stand der Technik ist es bekannt, zur Erzielung eines gesunden Schlafes beispielsweise Sound-Module einzusetzen, die zu einer deutlichen Verbesserung der Schlafqualität führen. Derartige Sound-Module werden hierbei in das Kopfkissen eingearbeitet, sodass die schlafende Person die leise Musik wahrnehmen kann und durch die Musik der Schlaf gefördert wird. Auf Dauer kann diese ständige Musikberieselung aber auch das Gegenteil bewirken und zu einem unruhigen Schlaf führen, sodass diese Therapie nicht immer empfehlenswert ist.

Aus dem Stand der Technik ist ferner bekannt, dass von außen zugeführte magnetische Energien einen großen Einfluss auf Substanzen ausüben, welche im Stande sind magnetische Energien aufzunehmen und mit einer Erhöhung ihrer potenziellen und kinetischen Energien auf dieselben zu reagieren. Hierzu gehören insbesondere dipolare und paramagnetische Atome und Moleküle organischer Substanzen. Dadurch, dass im Verlauf des Stoffwechselgeschehens im Organismus im großen Umfang paramagnetische Substanzen entstehen, gelten die physikalischen Gesetzte in gleicher Weise für die komplexen magnetischen Vorgänge im Organismus. Aus dem medizinischen Bereich ist bekannt, dass die magnetischen Einflüsse im Organismus in biologische Energien umgewandelt werden. Ein Grund hierfür ist darin zu sehen, dass die fermentativen Umwandlungsprozesse im Stoffwechselgeschehen des Organismus in einem Magnetfeld stattfinden und durch ein Magnetfeld begünstigt werden. Die Bedeutung der elektromagnetischen Energie im Firmanentsystem des Stoffwechsels zeigen bekannte Vorgänge im Oxidationsstoffwechsel des Organismus. Die Zuführung magnetischer Energie von außen kann somit entscheidend zu einem gesunden Schlaf beitragen.

Aus den vorgenannten Gründen liegt der Erfindung die Aufgabenstellung zugrunde, einen neuartigen Schaumstoffkörper aufzuzeigen, welcher einen ruhigen Schlaf unterstützt sowie ein Verfahren zur Herstellung des Schaumstoffkörpers.

Erfindungsgemäß ist zur Lösung der Aufgabenstellung vorgesehen, dass der Schaumstoff mit ferromagnetischen Materialien angereichert ist, welche in dem Schaumstoff eingebettet sind. Weitere vorteilhafte Ausgestaltungen der Erfindung sind in den Unteransprüchen genannt.

Die Schaumstoffkörper werden vorzugsweise für Kopfkissen oder Matratzenauflagen verwendet. Ebenso besteht aber die Möglichkeit einer Verwendung für Tierbetten, beispielsweise für Hunde oder Katzen oder Tierzubehör, wie beispielsweise Halsbänder oder Kratzbäume mit Liegeflächen und Schlafaufbauten aus Polyurethan, welche ebenfalls mit Schaumstoff gepolstert sein können. Durch die Verwendung von ferromagnetischen Materialien wird dem Körper eines Menschen, aber ebenso eines Tieres magnetische Energie zugeführt, sodass das Stoffwechselgeschehen des Organismus begünstigt wird. Hierdurch kann insbesondere ein gesunder Schlaf herbeigeführt werden mit den Vorteilen, dass der biologische Rhythmus des Körpers gestärkt wird und eine zusätzliche Anregung des Stoffwechselprozesses erfolgt. Bereits geringe Mengen der ferromagnetischen Materialien können ausreichend sein, um die Wirkung auf den menschlichen oder tierischen Organismus positiv zu beeinflussen. Hierzu kann beispielsweise der Schaumstoff mit ferromagnetischen Materialien angereichert sein, welche bei der Herstellung des Schaumstoffes zugeführt und in dem Schaumstoff eingebettet werden. Die ferromagnetischen Materialien erzeugen ein schwaches Magnetfeld und eignen sich daher besonders gut zur Verwendung mit einem Schaumstoffkörper. Die ferromagnetischen Materialien besitzen die Eigenschaft, dass sie magnetische sind und somit ein schwaches Magnetfeld erzeugen.

In Ausgestaltung der Erfindung ist vorgesehen, dass der Schaumstoff mit ferromagnetischen Materialien in Pulverform, beispielsweise Magnetpulver angereichert ist, und/oder dass in dem Schaumstoff ferromagnetische Materialien in Form einer magnetischen Folie, einem magnetischen Gewebe oder magnetischen (makroskopischen) Festkörperteilchen eingebettet sind.

Grundsätzlich besteht die Möglichkeit jeder Art von ferromagnetischen Materialien für den Schaumstoffkörper zu verwenden. Die einfachste Form ferromagnetische Materialien dem Schaumstoff hinzuzufügen kann beispielsweise in Pulverform als Magnetpulver erfolgen, welches dem Schaumstoff während des Herstellungsprozesses zugegeben wird. Alternativ besteht die Möglichkeit, dass die ferromagnetischen Materialien in Form einer magnetischen Folie, insbesondere in Streifenform, einem magnetischen Gewebe oder makroskopischen Festkörperteilchen zugeführt werden, welche ebenfalls in dem Schaumstoff eingebettet werden. Während die Pulverform von einem fein gemahlenen Zustand ausgeht, der dem Schaumstoff zugeführt wird, können alternativ die magnetischen Folien oder Festkörperteilchen in makroskopische Größe ebenso beim Herstellungsprozess des Schaumstoffes zugegeben werden, die die magnetischen Eigenschaften besitzen. Der Massenanteil des Pulvers und ebenso der Festkörperteilchen im Schaumstoff bestimmt hierbei die Wirkung auf den Organismus. In Pulverform sind beispielsweise Magnetpulver mit den Bezeichnungen N35, N42 oder N45 bekannt, die als ferromagnetische Materialien dem Schaumstoff zugeführt werden können. Der Buchstabe N besagt, dass das Magnetpulver nur bis 80 Grad verwendbar ist, wobei auch andere Kombinationen durch die Buchstaben M, H, SH, EH und UH für andere Temperaturwerte bekannt sind. Die Zahlen beschreiben die Kraft der magnetischen Wirkung und betrifft die Magnetenergie pro Volumen, wobei der geringste Wert N = 35 ist und der höchste Wert N = 52. Die Zahlen-Buchstabenkombination wird als Maßeinheit für die Güte der Magnete beziehungsweise des Magnetpulvers verwendet.

Die ferromagnetischen Materialien in Pulverform können einen Massenanteil von 1 bis 30 % aufweisen, welcher ausreichend ist, um eine positive Beeinflussung des Organismus zu bewirken. Je höher der Massenanteil, umso höher ist die erzielte Magnetfeldstärke, welche sich aber nur in einem Bereich erstreckt, der für den menschlichen oder tierischen Organismus unschädlich ist und die Vorteile einer positiven Beeinflussung auf das Stoffwechselgeschehen mit sich bringt.

In Ausgestaltung der Erfindung ist vorgesehen, dass für die ferromagnetischen Materialien magnetisches Eisenoxid oder Titandioxid vorgesehen ist, und/oder dass zumindest ein Teil des Eisenoxids als Magnetit vorliegt.

Durch die Anreicherung eines Schaumstoffkörpers mit Eisenoxid speziell mit magnetischem Eisenoxid kann somit ohne Energiezuführung ein schwaches Magnetfeld im Bereich des Schaumstoffkörpers realisiert werden, wodurch die Stoffwechselprozesse begünstigt werden und zu einem ruhigen Schlaf führen und das Wohlbefinden und ebenfalls die Leistungskraft gesteigert wird. Durch die Vermeidung eines Schlafdefizits und Verbesserung des Schlafes werden die körpereignen Selbstregulations-, Selbstreparatur- und Selbstheilungskräfte begünstigt und stärken auf diese Weise das Immunsystem, wodurch auch das Krankheitsrisiko vermindert wird. Das schwache Magnetfeld wird hierbei durch das magnetische Eisenoxid erzeugt, wobei in vorteilhafterweise keine Energiezuführung von außen erforderlich ist. Die Anreicherung des Schaumstoffkörpers mit magnetischem Eisenoxid reicht in diesem Falle bereits aus, um einen wohltuenden Schlaf zu genießen. Das magnetische Eisenoxid wirkt hierbei regulierend auf einem menschlichen oder tierischen Körper ein und reguliert insbesondere die Bioenergie. Stress und Schlafstörungen können auf diese Weise vermieden werden, wobei viele Krankheiten wie beispielsweise Rheuma und Psoriasis bei Menschen behandelt werden können.

In Ausgestaltung der Erfindung ist ferner vorgesehen, dass zumindest ein Teil des Eisenoxids als Magnetit vorliegt, wodurch die magnetischen Eigenschaften verstärkt werden.

Vorzugsweise wird Eisenoxid verwendet, welches in einer sandartigen Mischung enthalten ist, wobei der Massenanteil des Eisenoxids in der sandartigen Mischung zwischen 60 % und 90 % liegt. Der Stoffmengenanteil des Eisens in der sandartigen Mischung liegt hierbei zwischen 50 % und 70 %, vorzugsweise zwischen 55 % und 60%. Mit diesem Mischungsverhältnis werden die Eigenschaften generiert, welche für einen erholsamen und wohltuenden Schlaf notwendig sind.

In Ausgestaltung der Erfindung ist vorgesehen, dass die sandartige Mischung Titandioxid enthält, und zwar beträgt der Massenanteil Titandioxid zwischen 5 % bis 8 %, vorzugsweise 5,5 % bis 6,5 %.

In weiterer Ausgestaltung der Erfindung ist vorgesehen, dass die sandartige Mischung eine, mehrere oder alle Verbindungen ausgewählt aus der Gruppe bestehend aus Vanadiumoxid, Aluminiumoxid, Magnesiumoxid, Siliziumoxid und/oder Kalziumoxid umfasst. Sämtliche der vorgenannten Materialien fördern zusammen mit den magnetischen Eisenoxid die vorteilhafte Wirkungsweise durch ein Magnetfeld geringer Stärke.

Die sandartige magnetische Mischung enthält als wesentliche Bestandteile Sand und Ton, wie sie beispielsweise im Mündungsbereich von Flüssen vorliegen. Des Weiteren kann die sandartige Mischung in geringem Umfang Erze, Edelmetalle und organische Verbindungen enthalten, welche die Wirkung des magnetischen Eisenoxids verstärken.

In besonderer Ausgestaltung der Erfindung ist vorgesehen, dass die sandartige Mischung aus dem östlichen Mittelmeerraum stammt, insbesondere aus der Nähe der Stadt Ünye. Die im Bereich der Stadt Ünye im Mündungsbereich der dortigen Flüsse vorliegende sandartige Mischung eignet sich für den vorgesehen Verwendungszweck zur Anreicherung eines Schaumstoffkörpers besonders, da die dortige Zusammensetzung mit dem zuvor genannten Bestandteilen positive Eigenschaften auf den Organismus des menschlichen und tierischen Körpers ausübt.

In weiterer Ausgestaltung ist vorgesehen, dass der Schaumstoffkörper aus einem Polyurethan-Schaumstoff besteht. Polyurethane aus der Gruppe der Thermoplaste eigenen sich besonders zur Herstellung von Schaumstoffkörpern, wobei die Schaumstoffkörper sehr gute elastische Eigenschaften aufweisen und eine Formstabilität, die beispielsweise für eine Kissenfüllung erforderlich ist. Die Polyurethane können je nach den angewandten Reaktionsbedingungen als Faserstoffe, Festkörper, kautschukähnliche Stoffe oder Schaumstoffe hergestellt werden. Zu den zugesetzten Füllstoffen gehört beispielsweise Ruß, Titandioxid und Aluminiumoxid, welche in der sandartigen Mischung enthalten sind und die Verarbeitbarkeit der Polyurethane verbessern. Die Bearbeitungstemperaturen liegen bei ca. 40° Celsius bis 100° Celsius, um beispielsweise einen Schaumstoffkörper herzustellen.

Zur Lösung der Verfahrensaufgabe sind zur Herstellung eines Schaumstoffkörpers, insbesondere für ein Kopfkissen, eine Matratzenauflage, Tierbett oder Tierzubehör folgende Schritte vorgesehen:
- Vorbereiten eines Polyurethan-Materials,
- Zugabe eines ferromagnetischen Materials,
- Durchmischen des Polyurethan-Materials mit dem ferromagnetischen Material,
- Erwärmen des Polyurethan-Materials auf eine Verarbeitungstemperatur von 50 bis 70 Grad, vorzugsweise 60 Grad, während oder nach der Durchmischung,
- Erkalten des Polyurethan-Materials zu einem elastischen Schaumstoffkörper.

Durch die Zugabe eines ferromagnetischen Materials wird ein geringes Magnetfeld erzeugt, welches dem Körper eines Menschen, aber ebenso eines Tieres magnetische Energie zuführt, sodass das Stoffwechselgeschehen des Organismus positiv beeinflusst wird. Der Schaumstoffkörper wird hierbei nach Vorbereiten eines Polyurethan-Materials durch Zugabe eines ferromagnetischen Materials angereichert, welches zur Entwicklung eines schwachen Magnetfeldes vorgesehen ist. Nach Durchmischen des Polyurethan-Materials mit dem ferromagnetischen Material wird das Polyurethan auf eine Verarbeitungstemperatur von 50 bis 70 Grad vorzugsweise 60 Grad während oder nach der Durchmischung erwärmt und nach dem Erkalten entsteht ein elastischer Schaumstoffkörper, welcher mit dem ferromagnetischen Materialien angereichert ist.

Vorzugsweise besteht der Schaumstoffkörper aus einem Polyurethan-Schaumstoff, der ein hohes Rückstellungsvermögen hat, beispielsweise als Memoryschaum verwendet wird und aufgrund des Rückstellungsvermögens seine ursprüngliche Form jederzeit wieder einnehmen kann. Vorzugsweise wird ein solcher Schaum für Kopfkissen verwendet, kann aber ebenso für eine Matratzenauflage verwendet werden oder im Tierbereich für Hundebetten, Hundedecken, aber auch für ein Hundegeschirr, welches mit einer Polsterung versehen ist, die aus einem mit ferromagnetischen Materialien angereicherten Schaumstoff bestehen kann.

Dieser Schaumstoffkörper kann beispielsweise für ein Kopfkissen, aber ebenso für eine Matratzenauflage verwendet werden. Ein weiteres Anwendungsgebiet bezieht sich auf Tierbetten, die gegebenenfalls aus einem Schaumstoffkörper besteht, der mit ferromagnetischen Materialien angereichert ist. Tierzubehör kann beispielsweise aus einer Schaumstoffdecke, einem Halsband oder Kratzbäumen mit Liegeflächen oder Schlafaufbauten bestehen, aber ebenso aus einem Haustierbett, welches sich durch eine zusätzliche Umrandung auszeichnet. Auch in diesem Fall wird ein Schaumstoffkörper verwendet, der mit ferromagnetischem Material angereichert ist.

In Ausgestaltung der Erfindung ist im Weiteren vorgesehen, dass die Zugabe einer sandförmigen Mischung mit einem Massenanteil des Eisenoxids von 50 % bis 70 % erfolgt.

Durch die Zugabe der sandförmigen Mischung mit einem Massenanteil des Eisenoxids von 50 % bis 70 % und weiteren Bestandteilen der sandförmigen Mischung wird bereits ein positiver Einfluss auf die Reaktionsbedingungen durch die Zugabe von beispielsweise Titandioxid und Aluminiumoxid erzielt. Hierbei ist vorgesehen, dass das Polyurethanmaterial mit der sandförmigen Mischung durchmischt wird und auf eine Verarbeitungstemperatur von 50° Celsius bis 70° Celsius, vorzugsweise 60° Celsius erwärmt wird, wobei die Verarbeitungstemperatur während oder nach der Durchmischung durch Zufuhr von Wärme erreicht werden kann. Nach dem Erkalten des Polyurethanmaterials liegt ein elastischer Schaumstoffkörper vor, welcher vollständig von magnetischem Eisenoxid und den weiteren Bestandteilen der sandförmigen Mischung durchsetzt ist.

Dadurch, dass die sandartige Mischung am Fundort eine dunkle bis schwarze Einfärbung aufweist, überträgt sich diese Einfärbung auch auf den Schaumstoffkörper. Soweit die schwarze Einfärbung störend wirkend könnte, besteht die Möglichkeit den Schaumstoffkörper mit einem Überzug zu überziehen, welcher anschließend mit beispielsweise einem Kopfkissenbezug überzogen werden kann.

Die vorliegende Erfindung zeichnet sich dadurch aus, dass ein herkömmlicher Schaumstoffkörper nicht als einzelner Schaumstoffblock aus Polyurethan hergestellt wird, sondern dass bei der Herstellung des Schaumstoffkörpers ferromagnetische Materialien hinzugefügt werden. Die Zugabe kann beispielsweise in Pulverform in Form eines Magnetpulvers erfolgen, aber ebenso besteht die Möglichkeit, dass makroskopische Festkörperteilchen verwendet werden, die aus ferromagnetischen Materialien bestehen und ein schwaches Magnetfeld erzeugen. Alternativ besteht die Möglichkeit, dass zusätzlich Eisenoxid, insbesondere magnetisches Eisenoxid dem Polyurethan zugegeben wird. Das magnetische Eisenoxid kann beispielsweise Bestandteil einer sandartigen Mischung sein, welche einen hohen Anteil an magnetischem Eisenoxid aufweist und zudem mit weiteren Bestandteilen aus der Gruppe bestehend aus Vanadiumoxid, Aluminiumoxid, Magnesiumoxid, Siliziumdioxid und/oder Kalziumoxid angereichert ist. Die Zugabe der aktivierten ferromagnetischen Materialien oder des magnetischen Eisenoxids bzw. der weiteren Bestandteile führt zur Ausbildung eines schwachen Magnetfeldes des Schaumstoffkörpers, wodurch ein gesunder erholsamer Schlaf aufgrund des angeregten Stoffwechsels begünstigt wird.

Die Erfindung wird im Weiteren anhand der Figuren nochmals erläutert.

Es zeigt
- Fig. 1: in einer perspektivischen Ansicht ein Kopfkissen,
- Fig. 2: in einer perspektivischen Ansicht das Kopfkissen gemäß Figur 1 mit einem teilweise geöffneten Kopfkissenbezug,
- Fig. 3: in einer Seitenansicht eine Matratze mit einem Topper und
- Fig. 4: in einer perspektivischen Ansicht ein Hundebett.

Figur 1 zeigt ein Kopfkissen 1 beispielhaft in einer rechteckigen Form. Das Kopfkissen 1 besteht aus einem Kopfkissenbezug 2 und einem aus Figur 2 ersichtlichen Schaumstoffkörper 3. Um die Schaumstofffüllung 3 in den Kopfkissenbezug 2 einzubringen weist das Kopfkissenbezug 2 entweder eine Einschlagseite auf oder ist mit einem Reißverschluss versehen. Die Form des Kopfkissens 1 kann beliebig gestaltet werden. Es kann wie gezeigt ein rechteckförmiges Kopfkissen 1 verwendet werden, aber ebenso ein quadratisches Kopfkissen. Alternativ besteht die Möglichkeit ein anatomisch geformtes Kopfkissen zu verwenden, welches ebenfalls wiederum einen Kopfkissenbezug 2 aufweist.

Figur 2 zeigt in einer perspektivischen Ansicht das Kopfkissen 1 gemäß Figur 1, wobei der Kopfkissenbezug 2 teilweise aufgeschnitten ist, sodass der einliegende Schaumstoffkörper 3 zu sehen ist. Der Schaumstoffkörper 3 besteht aus einem elastischen Schaumstoff-Block, welcher beispielsweise aus einem Polyurethangemisch hergestellt wurde und dient als Schaumstofffüllung. Zur Begünstigung eines erholsamen Schlafes ist der Schaumstoffkörper 3 mit ferromagnetischen Materialien oder Eisenoxid, insbesondere magnetischen Eisenoxid angereichert, wobei das magnetische Eisenoxid Bestandteil einer sandartigen Mischung ist, welche 60 % bis 90 % Massenanteil des Eisenoxids enthält. Der Stoffmengenanteil des Eisens in der sandartigen Mischung liegt zwischen 50 % und 70 %, vorzugsweise zwischen 55 % und 60 %. Zudem enthält die sandartige Mischung Titandioxid zwischen 5 % bis 8 %, vorzugsweise 5,5 % bis 6,5 % Massenanteil. Weitere Bestandteile der sandartigen Mischung bestehen aus Verbindung ausgewählt aus der Gruppe, bestehend aus Vanadiumoxid, Aluminiumoxid, Magnesiumoxid, Siliziumdioxid und/oder Kalziumoxid. Zudem ist die sandartige Mischung selbstverständlich mit Sand und Ton angereichert und enthält im geringen Umfang Erze, Edelmetalle und organische Verbindungen. Mithilfe dieser sandartigen Mischung und dem relativ hohen Anteil eines magnetischen Eisenoxids entsteht ein schwaches Magnetfeld, welches sich positiv auf den Schlaf einer Person oder eines Tieres auswirkt. Derartige sandartige magnetische Mischungen stammen vorzugsweise aus dem östlichen Mittelmeerraum, insbesondere aus der Nähe der Stadt Ünye.

Figur 3 zeigt in einer Seitenansicht eine Matratze 10 mit einem aufliegendem Topper 11, welcher beispielsweise mit einem Schaumstoffkörper 12 ausgestattet ist. Der Schaumstoffkörper 12 befindet sich hierbei in dem Überzug 13 des Toppers 11.

Figur 4 zeigt in einer perspektivischen Ansicht ein Hundebett 20, welches beispielsweise eine ebene Liegefläche 21 und einen hochgezogenen Rand 22 aufweist, wobei der Rand 22 eine Einschnittvertiefung 23 besitzt. Zumindest die Liegefläche 21 ist mit einem innenliegenden Schaumstoffkörper 24 ausgestattet. Der Schaumstoffkörper 24 entspricht den Spezifikationen, wie sie in dieser Patentanmeldung dargelegt sind.

### Bezugszeichenliste

- 1: Kopfkissen
- 2: Kopfkissenbezug
- 3: Schaumstoffkörper
- 10: Matratze
- 11: Topper
- 12: Schaumstoffkörper
- 13: Überzug
- 20: Hundebett
- 21: Liegefläche
- 22: Rand
- 23: Einschnittvertiefung
- 24: Schaumstoffkörper

## Patentansprüche

1. Schaumstoffkörper (3, 12, 24) für ein Kopfkissen (1), eine Matratzenauflage, Tierbetten oder Tierzubehör, bestehend aus einem Schaumstoff mit Zugabe zumindest einem weiteren Stoff,
**dadurch gekennzeichnet,**
**dass** der Schaumstoff mit ferromagnetischen Materialien angereichert ist, welche in dem Schaumstoff eingebettet sind.

2. Schaumstoffkörper (3, 12, 24) nach Anspruch 1,
**dadurch gekennzeichnet,**
**dass** der Schaumstoff mit ferromagnetischen Materialien in Pulverform angereichert ist, und/oder dass in dem Schaumstoff ferromagnetische Materialien in Form einer magnetischen Folie, einem magnetischen Gewebe oder magnetischen (makroskopischen) Festkörperteilchen eingebettet sind.

3. Schaumstoffkörper (3, 12, 24) nach Anspruch 1 oder 2,
**dadurch gekennzeichnet,**
**dass** für die ferromagnetischen Materialien ein Magnetpulver N35, N42 oder N45 vorgesehen ist, und/oder dass für die ferromagnetischen Materialien in Pulverform ein Massenanteil von 1 bis 30 % vorgesehen ist.

4. Schaumstoffkörper (3, 12, 24) nach einem der Ansprüche 1, 2 oder 3,
**dadurch gekennzeichnet,**
**dass** für die ferromagnetischen Materialien magnetisches Eisenoxid oder Titandioxid vorgesehen ist, und/oder dass zumindest ein Teil des Eisenoxids als Magnetit vorliegt.

5. Schaumstoffkörper (3, 12, 24) nach einem der Ansprüche 1 bis 4,
**dadurch gekennzeichnet,**
**dass** das Eisenoxid in einer sandartigen Mischung enthalten ist.

6. Schaumstoffkörper (3, 12, 24) nach einem der Ansprüche 1 bis 5,
**dadurch gekennzeichnet,**
**dass** der Massenanteil des Eisenoxids in der sandartigen Mischung zwischen 60 % und 90 % liegt, und/oder dass der Stoffmengenanteil des Eisens in der sandartigen Mischung zwischen 50 % und 70 %, vorzugsweise zwischen 55 % und 60 % liegt.

7. Schaumstoffkörper (3, 12, 24) nach einem der Ansprüche 1 bis 6,
**dadurch gekennzeichnet,**
**dass** die sandartige Mischung Titandioxid enthält, und/oder dass der Massenanteil des Titandioxids zwischen 5 bis 8 % oder 5,5 bis 6,5 % liegt.

8. Schaumstoffkörper (3, 12, 24) nach einem der Ansprüche 1 bis 7,
**dadurch gekennzeichnet,**
**dass** die sandartige Mischung eine, mehrere oder alle Verbindungen ausgewählt aus der Gruppe bestehend aus Vanadiumoxid, Aluminiumoxid, Magnesiumoxid, Siliciumdioxid und/oder Calciumoxid umfasst.

9. Schaumstoffkörper (3, 12, 24) nach einem der Ansprüche 1 bis 8,
**dadurch gekennzeichnet,**
**dass** die sandartige Mischung als weitere Bestandteile Sand und Ton enthält, und/oder dass die sandartige Mischung in geringem Umfang Erze, Edelmetalle und organische Verbindungen enthält.

10. Schaumstoffkörper (3, 12, 24) nach einem der Ansprüche 1 bis 9,
**dadurch gekennzeichnet,**
**dass** die sandartige Mischung aus dem östlichen Mittelmeerraum stammt, insbesondere aus der Nähe der Stadt Ünye.

11. Schaumstoffkörper (3, 12, 24) nach einem der Ansprüche 1 bis 10,
**dadurch gekennzeichnet,**
**dass** der Schaumstoffkörper (3, 12, 24) aus einem Polyurethan-Schaumstoff besteht.

12. Schaumstoffkörper (3, 12, 24) nach einem oder mehreren der Ansprüche 1 bis 11,
**dadurch gekennzeichnet,**
**dass** der Schaumstoffkörper (3, 12, 24) als Schaumstofffüllung für ein Kopfkissen, eine Matratzenauflage (Topper (11)), Tierbetten oder Tierzubehör vorgesehen und mit einem Bezug überzogen ist.

13. Verfahren zur Herstellung eines Schaumstoffkörpers (3, 12, 24) für ein Kopfkissen (1), eine Matratzenauflage, Tierbetten oder Tierzubehör, umfassend die Schritte:
- Vorbereiten eines Polyurethan-Materials,
- Zugabe eines ferromagnetischen Materials,
- Durchmischen des Polyurethan-Materials mit dem ferromagnetischen Material,
- Erwärmen des Polyurethan-Materials auf eine Verarbeitungstemperatur von 50 bis 70 Grad, vorzugsweise 60 Grad, während oder nach der Durchmischung,
- Erkalten des Polyurethan-Materials zu einem elastischen Schaumstoffkörper (3, 12, 24).

14. Verfahren nach Anspruch 13,
**gekennzeichnet durch** Zugabe von Magnetpulver oder ferromagnetischen makroskopischen Festkörperteilchen.

15. Verfahren nach Anspruch 13,
**gekennzeichnet durch** Zugabe einer sandförmigen Mischung mit einem Massenanteil des Eisenoxids von 50 % bis 70 %.

## Geänderte Patentansprüche

### Geänderte Patentansprüche gemäss Regel 137(2) EPÜ.

1. Schaumstoffkörper (3, 12, 24) für ein Kopfkissen (1), eine Matratzenauflage, Tierbetten oder Tierzubehör, bestehend aus einem Schaumstoff mit Zugabe zumindest einem weiteren Stoff, wobei der Schaumstoff mit ferromagnetischen Materialien angereichert ist, welche in dem Schaumstoff eingebettet sind,
**dadurch gekennzeichnet,**
**dass** der Schaumstoff mit ferromagnetischen Materialien in Pulverform angereichert ist, wobei ein Magnetpulver mit einer Temperatur bis 80 °C und einer Magnetenergie von 35 bis 52 kJ/m³ mit einem Massenanteil von 1 bis 30 % vorgesehen ist.

2. Schaumstoffkörper (3, 12, 24) nach Anspruch 1,
**dadurch gekennzeichnet,**
**dass** ein Magnetpulver mit der Bezeichnung N35, N42 oder N45 vorgesehen ist.

3. Schaumstoffkörper (3, 12, 24) nach Anspruch 1 oder 2,
**dadurch gekennzeichnet,**
**dass** in dem Schaumstoff ferromagnetische Materialien in Form einer magnetischen Folie, einem magnetischen Gewebe oder magnetischen (makroskopischen) Festkörperteilchen eingebettet sind.

4. Schaumstoffkörper (3, 12, 24) nach einem der Ansprüche 1, 2 oder 3,
**dadurch gekennzeichnet,**
**dass** für die ferromagnetischen Materialien magnetisches Eisenoxid oder Titandioxid vorgesehen ist, und/oder dass zumindest ein Teil des Eisenoxids als Magnetit vorliegt.

5. Schaumstoffkörper (3, 12, 24) nach einem der Ansprüche 1 bis 4,
**dadurch gekennzeichnet,**
**dass** das Eisenoxid in einer sandartigen Mischung enthalten ist.

6. Schaumstoffkörper (3, 12, 24) nach einem der Ansprüche 1 bis 5,
**dadurch gekennzeichnet,**
**dass** der Massenanteil des Eisenoxids in der sandartigen Mischung zwischen 60 % und 90 % liegt, und/oder dass der Stoffmengenanteil des Eisens in der sandartigen Mischung zwischen 50 % und 70 %, vorzugsweise zwischen 55 % und 60 % liegt.

7. Schaumstoffkörper (3, 12, 24) nach einem der Ansprüche 1 bis 6,
**dadurch gekennzeichnet,**
**dass** die sandartige Mischung Titandioxid enthält, und/oder dass der Massenanteil des Titandioxids zwischen 5 bis 8 % oder 5,5 bis 6,5 % liegt.

8. Schaumstoffkörper (3, 12, 24) nach einem der Ansprüche 1 bis 7,
**dadurch gekennzeichnet,**
**dass** die sandartige Mischung eine, mehrere oder alle Verbindungen ausgewählt aus der Gruppe bestehend aus Vanadiumoxid, Aluminiumoxid, Magnesiumoxid, Siliciumdioxid und/oder Calciumoxid umfasst.

9. Schaumstoffkörper (3, 12, 24) nach einem der Ansprüche 1 bis 8,
**dadurch gekennzeichnet,**
**dass** die sandartige Mischung als weitere Bestandteile Sand und Ton enthält, und/oder dass die sandartige Mischung in geringem Umfang Erze, Edelmetalle und organische Verbindungen enthält.

10. Schaumstoffkörper (3, 12, 24) nach einem der Ansprüche 1 bis 9,
**dadurch gekennzeichnet,**
**dass** die sandartige Mischung aus dem östlichen Mittelmeerraum stammt, insbesondere aus der Nähe der Stadt Ünye.

11. Schaumstoffkörper (3, 12, 24) nach einem der Ansprüche 1 bis 10,
**dadurch gekennzeichnet,**
**dass** der Schaumstoffkörper (3, 12, 24) aus einem Polyurethan-Schaumstoff besteht.

12. Verfahren zur Herstellung eines Schaumstoffkörpers (3, 12, 24) für ein Kopfkissen (1), eine Matratzenauflage, Tierbetten oder Tierzubehör, umfassend die Schritte:
- Vorbereiten eines Polyurethan-Materials,
- Zugabe eines ferromagnetischen Materials in Pulverform, wobei das Magnetpulver bis zu einer Temperatur von 80 Grad verwendbar ist und eine Magnetenergie von 35 bis 52 kJ/m3 aufweist, mit einem Massenanteil von 1 bis 30 %,
- Durchmischen des Polyurethan-Materials mit dem ferromagnetischen Material,
- Erwärmen des Polyurethan-Materials auf eine Verarbeitungstemperatur von 50 bis 70 Grad, vorzugsweise 60 Grad, während oder nach der Durchmischung,
- Erkalten des Polyurethan-Materials zu einem elastischen Schaumstoffkörper (3, 12, 24).

13. Verfahren nach Anspruch 12,
**gekennzeichnet durch** eine zusätzliche Zugabe von ferromagnetischen makroskopischen Festkörperteilchen.

14. Verfahren nach Anspruch 12 oder 13,
**gekennzeichnet durch** Zugabe einer sandförmigen Mischung mit einem Massenanteil des Eisenoxids von 50 % bis 70 %.

15. Verwendung eines Schaumstoffkörpers nach den Ansprüchen 1 bis 11 unter Verwendung des Verfahrens nach Anspruch 12 zur Herstellung eines Kopfkissens, einer Matratzenauflage, eines Tierbettes oder von Tierzubehör.
